# EUROPÄISCHE PATENTSCHRIFT

(11) **EP 0 081 218 B1**
(45) Veröffentlichungstag und Bekanntmachung des Hinweises auf die Patenterteilung: **20.03.1985**
(21) Anmeldenummer: 82111235.6
(22) Anmeldetag: 04.12.1982
(51) Int. Cl.: D04H 1/44

(54) **Verfahren zur Herstellung eines Vliesstoffes**
Process for the production of a fleece web
Procédé de fabrication d'une nappe de fibres

(30) Priorität: 07.12.1981 JP 197461/81
(43) Veröffentlichungstag der Anmeldung: 15.06.1983
(73) Patentinhaber: Firma Carl Freudenberg, 69469 Weinheim (DE)
(72) Erfinder: Kawamura, Miichiro, Gamou-gun Shiga-ken (JP); Fujihashi, Mitsuru, Yasu-gun Shiga-ken (JP)
(74) Vertreter: Weissenfeld-Richters, Helga, Dr.

## Beschreibung

Die Erfindung betrifft ein Verfahren zur Herstellung eines Vliesstoffes, bei dem die verwendeten Fasern flächenhaft zu einer Matte zusammengelagert, durch gegen die Oberfläche gerichtete Strahlen eines fluiden Mediums verflochten und anschliessend verklebt werden.

Ein solches Verfahren ist aus DE-C Nr. 1157513 bekannt. Die damit erhaltenen Vliese zeichnen sich durch eine grosse Dehnung und eine dementsprechend geringe Dehnstabilität aus, d. h. durch eine unbefriedigende Formhaltung.

Der Erfindung liegt die Aufgabe zugrunde, ein Verfahren zur Herstellung eines formbeständigen Vliesstoffes zu zeigen, das die Erzielung eines hohen Moduls gewährleistet. Zu verstehen ist hierunter die Kraft, die für eine Dehnung um 5% benötigt wird.

Diese Aufgabe wird erfindungsgemäss bei einem Verfahren der eingangs genannten Art dadurch gelöst, dass die aus verflochtenen Fasern bestehende Fasermatte mit einem Bindemittel imprägniert, wenigstens in Querrichtung um wenigstens 20% linear gedehnt und in gedehnter Form unter Verfestigung des Bindemittels getrocknet wird.

Das vorgeschlagene Verfahren eignet sich besonders für die Herstellung von formbeständigen Vliesen mit einem Flächengewicht von 20 bis 80 g/m², und diese zeichnen sich neben einer guten Zugstabilität durch eine besonders geringe Dehnung in Breitenrichtung aus.

Die hohe Dimensionsstabilität ermöglicht es, die Vliese durch einen Nadelungsvorgang mechanisch mit einem Oberstoff zu verbinden. Sie können in Abhängigkeit von der Art der verwendeten Fasern in diesem Falle als Versteifungsmaterialien dienen, jedoch bei Verwendung von chemisch aktivierbaren Fasern auch als Bindematerialien für das nachträgliche Aufkaschieren des Laminates auf einen Trägerstoff. Als besonders geeignet hat sich hierfür eine Ausführung erwiesen, die erhalten werden kann, wenn die aus verflochtenen Fasern bestehende Fasermatte aus heisswasserlöslichen Polyvinylalkoholfasern hergestellt wird, wenn diese mit der wässerigen Lösung eines wasserlöslichen Harzes imprägniert und wenigstens in Querrichtung um wenigstens 20% Linear gedehnt wird und wenn unterhalb der Erweichungstemperatur der Fasern getrocknet wird. Die Erweichungstemperatur der vorgenannten Fasern in heissem Wasser liegt etwa im Bereich zwischen 40 und 90°C. Die Trocknung muss deshalb so vorgenommen werden, dass das genannte Temperaturintervall nicht erreicht wird.

Die Löslichkeit in Wasser lässt sich steigern durch Zusatz von alkaliverseiftem Polyvinylacetat. Dieses kann mit anderen Harzen gemisch werden, um die Löslichkeit weiter zu steigern.

Die heisswasserlöslichen Polyvinylalkoholfasern werden nach bekannten Verfahren flächenhaft zu einer Matte zusammengelagert, beispielsweise unter Verwendung einer Krempelanlage oder eines Luftlegers. Die so gebildete, unverdichtete und relativ unstabile Matte wird der Einwirkung von gegen die Oberfläche gerichteten flüssigkeits- oder Gasstrahlen ausgesetzt. Diese führen zu einer gegenseitigen Verschlingung und Verflechtung der Fasern in Abstände voneinander aufweisenden Flächenbereichen, so dass die erhaltene, eigenstabile Matte neben relativ schwach verschlungenen, aufgelockerten Bereichen solche einer hohen Fasedichte aufweist, in denen die Fasern intensiv verflochten und verknäult sind. Die Abstände sind sehr gering, jedoch mit blossem Auge ohne weiteres erkennbar.

Die so erhaltene Fasermatte wird anschliessend mit der wässerigen Lösung eines wasserlöslichen Harzes oder dergleichen besprüht oder imprägniert. Sie wird danach um wenigstens 20% wenigstens in Querrichtung verstreckt, vorzugsweise um 40% oder mehr.

Die durch den Verstreckungsvorgang auf die Fasermatte ausgeübten Kräfte haben in den aufgelockerten Flächenbereichen eine besonders grosse Dehnung der Fasern zur Folge und damit in diesen Bereichen einen starken Anstieg der Zugfestigkeit und Dehnungsstabilität. Die übrigen Bereiche, in denen wesentlich mehr Fasern auf engstem Raum zusammengelagert sind, zeichnen sich demgegen über infolge der grösseren Wirksaamkeit von Kapillarkräften durch eine starke Anreicherung an Bindemittel aus, somit insgesamt gesehen durch eine starke Materialzusammenballung, die durch den Trocknungsvorgang stabiliserit wird und hier ebenfalls eine hohe Dehnungsstabilität zur Folge hat.

Voraussetzung für die Erzielung dieses Effektes ist selbstverständlich, dass die Fasern unter den zur Entfernung des Wassers angewendeten Bedingungen eine Schädigung nicht erfahren. In Fällen, in denen heisswasserlösliche Fasern zur Anwendung kommen, darf die Trocknungstemperatur die Löslichkeitsschwelle der Fasern nicht überschreiten.

In bezug auf die Erzielung eines guten Dehnungsmoduls ist es wichtug, dass der Gehalt des Bindemittels wenigstens 60 Gew.-% beträgt, vorzugsweise wenigstens 70%.

Die in den Flächenbereichen einer grossen Faserdichte enthaltenen Fasern werden durch die mindestens in Querrichtung vorgenommene Verstreckung der eingesetzten Fasermatte nicht nenennenswert gedehnt. Sie haben eine grosse Restdehnung und vermögen der mechanischen Belastung durch die bei einem nachträglichen Nadelungsvorgang eindringenden Nadeln ohne Schädigung und Bruch zu widerstehen. Auch ein Nadelungsvorgang vermag daher die nach dem vorgeschlagenen Verfahren erhätlichen Vliesstoffe hinsichtlich ihres Dehnungsmoduls nicht in wesentlichem Masse nachteilig zu verändern.

Die bei dem vorgeschlagenen Verfahren verwendeten Bindemittel sind vorzugsweise wasserlösliche Harze wie beispielsweise Polyvinylalkohol, Polyäthylenoxid, Hydroxyalkylcellulose, Carboxymethylcellulose, Polyacrylamid, Polyvinylpyrrolidon, Polyacrylat, Stärke und dergleichen.

Polyvinylalkohol wird in Hinblickaufdiefilmbildenden Eigenschaften, die Lösungszeit, die Behandelbarkeit der Lösung und wegen ähnlicher Vorteile bevorzugt benutzt, insbesondere in bezug auf die Behandlung von Fasermatten aus Polyvinylalkohol fasern.

Die nach dem vorgeschlagenen Verfahren erhätlichen Vliesstoffe erreichen eine Dehnung von 10% erst bei einer Belastung mit 1 kg/cm oder mehr. Sie sind unerwünscht gedehnt oder in ihrer Form verändert und weniger gut als Bindematerialien geeignet, wenn eine entsprechende Dehnung bereits bei geringerer Belastung auftritt.

Der Gegenstand der vorliegenden Erfindung wird nachfolgend anhand eines Beispieles näher erläutert:
Mit Hilfe einer Krempelanlage wurde aus heisswasserlöslichen Polyvinylalkoholfasern eine Matte aus lose zusammengelagerten Faserrrn gebildet, die ein Flächengewicht von 50 g/m² aufwies. Die Faserrrn hatten bei zwei denier eine Schittlänge von 51 mm.

Die entstehende Matte wurde auf ein Drahtsieb von 30 mesh überführt und der Einwirkung von Wasserstrahlen zur gegenseitigen Verflechtung der Fasern ausgesetzt. Das Wasser hatte einen Druck von 40 kg/cm². Es wurde durch Düsen gegen die Oberfläche der Matte gerichtet, die einen Durchmesser von 0,3 mm hatten.

Anschliessend wurde die so erhaltene, eigenstabile Fasermatte mit einer 1,5%igen, wässerigen Lösung aus wasserlöslichem Polyvinylalkoholharz imprägniert, in Querrichtung um 50% verstreckt und in dieser Form getrocknet.

Der erhaltene Vliesstoff eignet sich ausgezeichnet als Bindematerial und zeigt eine 10%ige Dehnung erst bei einer Belastung mit 1,5 kg/cm. Die Bruchdehnung betrug 15 %.

Diese Werte sind ausserordentlich bemerkenswert, und sie gewährleisten, dass ein nachträglich durchgeführter Nadelungsvorgang, beispielsweise in Hinblick auf die Verbindung mit einem Oberstoff eine Dimensionsveränderung praktisch nicht zur Folge hat.

Die während des Nadlungsvorgangs eingestochenen Nadeln werden nicht in nennenswertem Masse seitlich abgelenkt, wodurch ein präzises Nadelungsmuster erhalten wird unter Vermeidung häufiger Nadelbrüche.

Der Vliesstoff zeichnet sich trotz seines geringen Flächengewichtes durch einen hohen Dehnungsmodul aus und lässt sich unter Aktivierung seiner Klebkräfte in bemerkenswert kurzer Zeit auflösen, was vorteilhaft ist in bezug auf die Kaschierung von Trägerstoffen mit einem mit dem Vliesstoff vernadelten Laminat. Die nach dem vorgeschlagenen Verfahren erhätlichen Vliesstoffe sind daher ausgezeichnet für derartige chemische Bindungszwecke geeignet.

## Patentansprüche

1. Verfahren zur Herstellung eines Vliesstoffes, bei dem die verwendeten Fasern flächenhaft zu einer Matte zusammengelagert, durch gegen die Oberfläche gerichtete Strahlen eines fluiden Mediumsverflochen und anschliessend verklebtwerden, dadurch gekennzeichnet, dass die aus verflochtenen Fasern bestehende Matte mit einem Bindemittel imprägniert, wenigstens in Querrichtung um wenigstens 20% linear gedehnt und in gedehnter Form unter Verfestigung des Bindemittels getrocknet wird.

2. Verfahren nach Anspruch 1, dadurch gekennzeichnet, dass als Fasern heisswasserlösliche Polyvinylalkoholfasern verwendet werden, dass als Bindemittel die wäserige Lösung eines wasserlöslichen Harzes verwendet wird, und dass unterhalb der Erweichungstemperatur der Fasern getrocknet wird.

3. Verfahren nach einem der Ansprüche 1 oder 2, dadurch gekennzeichnet; dass die mit dem Bindemittel imprägnierte Matte wenigstens in Querrichtung um wenigstens 40% linear gedehnt wird.

## Claims

1. A process for the production of a non-woven in which the fibres used are gathered together in a sheet-like manner to form a mat, are interlaced by jets of a fluid medium directed against the surface and are subsequently adhesively bonded, characterised in that the mat consisting of interlaced fibres is impregnated with a binder, stretched by at least 20% linear elongation at least in the transverse direction and dried in the stretched form so as to solidify the binder.

2. A process according to Claim 1, characterised in that the fibres used are polyvinyl alcohol fibres which are soluble in hot water, that the binder used is an aqueous solution of a watersoluble resin and that drying is effected below the softening point of the fibres.

3. A process according to Claims 1 or 2, characterised in that the mat impregnated with the bonder is stretched by at least 40% linear elongation at least in the transverse direction.

## Revendications

1. Procédé pour la fabrication d'une nappe de fibres dans lequel les fibres utilisées sont stratifiées en une nappe plane et dans lequel elles sont enchevêtrées au moyen de jets de fluide dirigés contre la surface extérieure et ensuite collées, caractérisé en ce que la nappe constituée de fibres enchevêtrées est imprégnée d'un agent de liage, étirée au moins dans le sens transversal d'au moins 20% linéaires et séchée à l'état étiré, avec solidification de l'agent de liage.

2. Procédé selon la revendication 1, caractérisé en ce que, comme fibres, on utilise des fibres d'alcool polyvinylique solubles dans l'eau chaude et, comme agent de liage, la solution aqueuse d'une résine soluble dans l'eau chaude, et en ce que le séchage s'opère à une température inférieure à la température de ramollissement des fibres.

3. Procédé selon l'une des revendications 1 ou 2, caractérisé en ce que la nappe imprégnée de l'agent de liage est étirée au moins dans le sens transversal d'au moins 40% linéaires.
